# EUROPÄISCHE PATENTSCHRIFT

(11) **EP 0 227 001 B1**
(45) Veröffentlichungstag und Bekanntmachung des Hinweises auf die Patenterteilung: **23.06.1993**
(21) Anmeldenummer: 86117455.5
(22) Anmeldetag: 16.12.1986
(51) Int. Cl.: B22F 3/16, C21D 8/00, C22F 1/10, C22C 1/10, B22F 3/24

(54) **Verfahren zum Herstellen von Werkzeugen**
Method for manufacturing tools
Procédé de fabrication d'outils

(30) Priorität: 18.12.1985 DE 3544759
(43) Veröffentlichungstag der Anmeldung: 01.07.1987
(73) Patentinhaber: Robert Zapp Werkstofftechnik GmbH & Co KG, 40046 Düsseldorf (DE); Frommeyer, Georg, Dr., D-40699 Erkrath (DE)
(72) Erfinder:
(74) Vertreter: König, Reimar, Dr.-Ing.

(56) Entgegenhaltungen:
- GB-A- 2 185 430
- US-A- 3 951 697
- US-A- 4 533 390
- PATENT ABSTRACTS OF JAPAN, Band 7, Nr. 193 (M-238)[1338], 24 August1983#

## Beschreibung

Die Erfindung bezieht sich auf ein Verfahren zum Herstellen von Werkzeugen aus legierten Stählen oder Stelliten durch Warmformen.

Werkzeugstähle und Stellite bzw. Hartmetalle zeichnen sich im allgemeinen durch hohe Gehalte an Kohlenstoff, Chrom, Kobalt, Molybdän, Vanadium und Wolfram aus. Diese Elemente verleihen dem Werkstoff zusammen mit den entsprechenden Karbiden die notwendige Festigkeit, insbesondere Verschleißfestigkeit und Härte. Das geht jedoch zumeist auf Kosten der Zähigkeit und ist mit einer entsprechenden Erhöhung des Verformungswiderstandes verbunden.

Bei hohem Verformungswiderstand scheidet das Kalt-, aber auch das konventionelle Warmumformen zum Erzeugen der Fertigkontur aus und kommt demzufolge nur ein Urformen durch Block- oder Stranggießen und ein anschließendes Walzen oder Schmieden, oder ein Formgießen und Pulverpressen in Frage. Diese Verfahren erfordern jedoch in aller Regel eine spanende Bearbeitung des urgeformten Teils bis zur Fertigkontur und zum Fertigmaß. Das aber stößt gerade bei verschleißfesten Teilen insofern auf Schwierigkeiten, als die spanende Bearbeitung Werkzeuge mit einer Verschleißfestigkeit erfordert, die die verschleißfestigkeit des zu bearbeitenden Teils erheblich übersteigt. Außerdem ist spanende Bearbeitung mit einem erheblichen Materialverlust verbunden. Die Bearbeitungskosten sind daher erheblich, ohne daß sich immer eine gute oberflachenbeschaffenheit ergibt.

Hinzu kommen verfahrensspezifische Nachteile wie die hohen Energiekosten des Warmwalzens und -schmiedens oder die Beeinträchtigung der Oberflächenqualität durch intensive Oxydationsvorgänge der Legierungen. Ein weiterer Nachteil ist das gerade im Hinblick auf verwickelte Fertigformen zumeist nicht ausreichende Fließvermögen beim Urformen wie auch beim Formgießen. Das führt zu Rohlingen, die sich erheblich vom Fertigteil unterscheiden und daher eine zu einem erheblichen Materialverlust führende spanende Bearbeitung erfordern. Die damit verbundenen Kosten sind wegen der hohen Gehalte der betreffenden Werkstoffe an teuren Legierungsmitteln ganz erheblich. Hinzu kommt die aus dem hohen Verformungswiderstand resultierende Notwendigkeit hoher Verformungskräfte, die entsprechend teure Umformaggregate und hohe Energiekosten mit sich bringen.

Aus der US-Patentschrift 3 951 697 ist ein Verfahren bekannt, bei dem Stähle mit sehr hohem Kohlenstoffgehalt im Anschluß an eine Wärmebehandlung bei mindestens 500°C im Wege einer Verformung auf ein gleichachsiges Grundgefüge mit einem feindispers verteilten sphärolithischen Zementit eingestellt werden. Dieses Verfahren eignet sich auch für die Verwendung von Pulvern als Ausgangsmaterial. Dies geschieht in der Weise, daß ein Ausgangspulver mit einem Kohlenstoffgehalt über 1%, dessen Kohlenstoff überwiegend als sphärolithischer Zementit vorliegt, mit einem Eisenpulver einer Korngröße unter 10 µm gemischt, anschließend verdichtet und sodann bei 600 bis 700°C gesintert wird. Das Gefüge des gesinterten Preßlings besteht überwiegend aus einem gleichachsigen Korn mit einer mittleren Korngröße unter 10 µm und einem gleichmäßig verteilten, im Temperaturbereich von 723 bis 900°C vornehmlich sphärolithischen Zementit. Außer dem Pulververdichten findet bei dem bekannten Verfahren keine Verformung statt. Darüber hinaus betrifft das Verfahren ausschließlich Eisen-Kohlenstoff-Werkstoffe mit einem Kohlenstoffgehalt über 1,0% und ansonsten lediglich Verunreinigungen wie 0,4 bis 0,5% Mangan und 0,1 bis 0,2% Silizium.

Der Erfindung liegt nun die Aufgabe zugrunde, ein Verfahren zu schaffen, das die vorerwähnten Nachteile vermeidet und das Herstellen von Fertigteilen aus Legierungen erlaubt, die sich wegen ihres hohen Verformugswiderstandes normalerweise nicht umformen oder allenfalls zu einem Rohling verformen lassen, der eine spanende Bearbeitung erfordert.

Die Lösung dieser Aufgabe besteht darin, daß bei einem Verfahren der eingangs erwähnten Art erfindungsgemäß ein Vorkörper aus einem hochlegierten Stahl mit äquiaxialem Gefüge und über 30 Vol.-% karbidischer und/oder boridischer Ausscheidungsphase unterhalb A₁ mit einer zyklischen Alpha/Gamma Phasenumwandlung oder im austenitischen Zustand warmverformt und dabei auf eine Matrix mit einer Korngröße von 1 bis 3 µm und einer Ausscheidungsphase mit einer Korngröße von 0,2 bis 1,0 µm eingestellt sowie abschließend superplastisch fertiggeformt wird.

Bei einer alternativen Lösung der vorerwähnten Aufgabe wird hingegen ein stellitischer Vorkörper mit äquiaxialem Gefüge und über 30 Vol.-% karbidischer und/oder boridischer Ausscheidungsphase bei 700 bis 1000°C warmverformt und dabei auf eine Matrix mit einer Korngröße von 1 bis 3 µm und eine Ausscheidungsphase mit einer Korngröße von 0,2 bis 1,0 µm eingestellt sowie abschließend superplastisch fertiggeformt.

Die bei dem erfindungsgemäßen Verfahren eingestellte geringe Korngröße gewährleistet eine niedrige Fließspannung durch Korngrenzengleiten und verringert damit die erforderliche Umformungskraft sowie den Werkzeugverschleiß.

Das erfindungsgemäße Verfahren läuft mithin zweistufig ab; die erste Verfahrensstufe dient dazu, das pulvermetallurgisch hergestellte, infolge der hohen Abkühlungsgeschwindigkeit von beispielsweise 10⁴ bis 10⁵ ⁰K/s beim Schmelzzerstäuben an sich schon feinkristalline, vorzugsweise bereits äquiaxiale Mehrphasengefüge der Legierungspulver sowohl hinsichtlich der Matrix als auch hinsichtlich der karbidischen und/oder boridischen Ausscheidungsphase im konsolidierten Zustand weiter zu verfeinern und dabei ein beim sich anschließenden thermomechanischen Prozessieren infolge Warmumformens in der zweiten Verfahrensstufe thermisch stabiles Mikrogefüge mit einer vorzugsweise sowohl für die Matrix als auch für die Ausscheidungsphase feinen Korngröße von 1 bis 3 µm bzw. 0,2 bis 1,0 µm einzustellen.

Das Konditionieren des Werkstoffgefüges in der ersten Verfahrensstufe kann durch ein thermomechanisches Prozessieren geschehen, das bei den Stahllegierungen im austenitischen Zustand, beispielsweise bei etwa 900^{o}C beginnt und die γ/α -Phasenumwandlung im Bereich von 750 bis 820^{o}C bis zu einer Endwalztemperatur von 650^{o}C durchläuft. Während des Warmverformens, beispielsweise eines Walzens oder Schmiedens kühlt das Verformungsgut kontinuierlich ab und kommt es neben der Phasenumwandlung zum Ausscheiden der Karbide und/oder Boride.

In ähnlicher Weise scheiden sich bei einem Warmverformen von Stelliten etwa im Temperaturbereich von 1000 bis 700^{o}C während des Verformens und des damit verbundenen kontinuierlichen Abkühlens die Karbide und/oder Boride aus. Darüber hinaus kommt es während des thermomechanischen Konditionierens sowohl zu einer Verfeinerung des spätestens dann äquiaxialen Matrixkorns als auch infolge der günstigen Bedingungen für die Keimbildung während der Phasenumwandlung zu einer feinerdispersen Verteilung der Karbid- und Boridteilchen. Beides wirkt sich in Richtung einer höheren Werkstoffestigkeit aus.

Des weiteren kann das Konditionieren des pulvermetallurgisch hergestellten Ausgangsmaterials auch durch isothermes Verformen mit dem Ziel geschehen, das Gefüge umzukristallisieren und ein feinerkörniges Gefüge als Voraussetzung für den superplastischen Zustand einzustellen. Das isotherme Verformen findet bei Temperaturen unterhalb der Umwandlungstemperatur, beispielsweise bei 450^{o}C vorzugsweise bei einem geringen Verformungsgrad, beispielsweise bei einer Querschnittsabnahme von etwa 10% statt und sollte eine zyklische γ/α Phasenumwandlung einschließen, die infolge des unterschiedlichen Volumens der γ -und der α -Phase zu inneren Spannungen und damit zu einer durch innere Eigenspannungen induzierten Verformung des Matrixkorns führt. Dem kann sich zur Verfeinerung der Matrixkorngröße des heißisostatisch gepreßten Rohlings ein kurzes, beispielsweise 20 bis 60 Sekunden dauerndes Primärrekristallisationsglühen anschließen, das zu einer weiteren Kornverfeinerung führt.

Insgesamt zielt das Konditionieren des Ausgangsmaterials darauf ab, ein für die superplastische Formgebung in der zweiten Verfahrensstufe äquiaxiales Gefüge einzustellen, das sich durch ein das Umformverhalten begünstigendes feines Gefügekorn auszeichnet. Mit abnehmender Korngröße verringert sich nämlich der Verformungswiderstand und läßt sich gleichzeitig die Verformungsgeschwindigkeit erhöhen.

In der zweiten Verfahrensstufe wird der umgeformte und auf ein bestimmtes Mehrphasen-Gefüge eingestellte Werkstoff bei einer Temperatur in der Größenordnung von 50 bis 70% der Schmelztemperatur von beispielsweise 650 bis 780^{o}C geformt, die bei niedrigen Fließspannungen hohe Verformungsgrade erlaubt und daher auch das Herstellen komplizierter Fertigteile aus Legierungen ermöglicht, deren Zusammensetzung ohne die spezielle Vorbehandlung der ersten Stufe des erfindungsgemäßen Verfahrens eine Formgebung durch Umformen nicht erlaubt. Die Umformgeschwindigkeit liegt vorzugsweise bei 10⁻³ bis 5.10⁻¹ s⁻¹. Dabei kann der Dehngeschwindigkeitsexponent m, wie er sich aus der Gleichung

$\text{s = K .} {{\text{e}}^{̇}}^{\text{m}} \text{,}$

ergibt, in der s die Fließspannung, K eine Materialkonstante und ė die Verformungs- bzw. Kriechgeschwindigkeit für Stahllegierungen von 0,4 bis 0,5 und für Stellite von 0,35 bis 0,4 ist. Daraus ergibt sich, daß die Formgebung sehr geringer Fließspannungen bzw. Umformungskräfte bedarf; da sie zudem bei verhältnismäßig niedrigen Temperaturen stattfindet, zeichnet sich das erfindungsgemäße Verfahren, insbesondere wenn das Konditionieren in der ersten Verfahrensstufe durch isothermes Verformen unterhalb der Umwandlungstemperatur stattfindet, durch geringe Kosten sowohl unter dem Aspekt des apparativen Aufwandes als auch hinsichtlich des Energieverbrauchs aus.

Die Umformtemperatur liegt dabei unterhalb der Temperatur der beginnenden Sekundärkristallisation bzw. Kornvergröberung, da jedes Kornwachstum den Verformungswiderstand erhöht und damit höhere Verformungskräfte erfordert.

Das erfindungsgemäße Verfahren eignet sich besonders für die hoch kohlenstoffhaltigen Kaltarbeitsstähle wie
X 178 Cr V 5 2 9
X 155 Cr V W Co 4 5 12 5
X 135 Cr V W Mo 4 4 6 4
X 220 Cr V 17 6
X 245 Cr V 5 10
Diese besitzen Kohlenstoffgehalte von 1,0 bis 2,5% und hohe Legierungsgehalte an Chrom, Vanadium, Wolfram, Molybdän und Kobalt von 4 bis 17%.

Weiterhin eignen sich die folgenden Legierungen:
X 375 Cr Mo Fe 25 10 60
X 220 Cr W Co 30 12 56
X 120 Cr Mo Co 27 4 60
X 100 Cr W Co N B 15 15 52 3.

Die Stellite sind Eisen- sowie Kobaltbasisstellite mit hohen Bor- und Kohlenstoffgehalten von 1 bis 4% sowie Gehalten der Legierungselemente Chrom, Molybdän, Wolfram von 15 bis 30%, die sich bei einer verhältnismäßig niedrigen Temperatur von 650 bis 720^{o}C umformen lassen.

Der superplastischen Formgebung kann sich ein Grobkornglühen anschließen, um die Kriechfestigkeit bzw. Warmfestigkeit zu erhöhen.

Die Erfindung wird nachfolgend anhand eines in der Zeichnung dargestellten Ausführungsbeispiels des näheren erläutert. In der Zeichnung zeigen:
- Fig. 1: die Seitenansicht einer Ronde zum Herstellen eines Rotationsmessers, teilweise im Schnitt und
- Fig. 2: das aus der Ronde der Fig. 1 durch superplastische Formgebung hergestellte Rotationsmesser teilweise im Schnitt.

Die in Fig. 1 dargestellte Ronde 1 besteht aus dem hochfesten Kaltarbeitsstahl X 245 Cr V 5 10, der pulvermetallurgisch durch isostatisches Heißpressen hergestellt wurde und auf ein Gefüge mit einer Matrixkorngröße von 1 bis 3 µm eingestellt wurde. Sie dient zum Herstellen des in Fig. 2 dargestellten scheibenförmigen Rotationsmessers mit einem Kegelwinkel α von 150 bis 160^{o}, einer Dicke von 1,0 bis 1,5 mm und einem Innendurchmesser von 50 mm sowie einem Außendurchmesser von 100 mm.

Die Ronde 1 wurde durch Stanzen aus einer pulvermetallurgisch hergestellten und alsdann bei einer Temperatur von 1150 bis 1250^{o}C auf eine Dicke von 2,5 mm ausgewalzten Platine der Abmessung 100 x 200 x 8 mm hergestellt. Um eine ausreichende Materialreserve für die Ausbildung der Schneiden 2 des Rotationsmessers zu schaffen, überstieg die Dicke der Platine die Fertigdicke des Rotationsmessers um 1 mm.

Die Ronde 1 besaß einen Durchmesser von 95 mm und eine Dicke von 2,5 mm, er wurde nach dem Stanzen auf eine Temperatur von 760^{o}C erwärmt und mit Hilfe eines üblichen, auf 350^{o}C Vorgewärmten Werkzeugs aus Ober- und Untergesenk mit einer Umformgeschwindigkeit von 5.10⁻³ s⁻¹ in einer Preßzeit von 25 s zu dem in Fig 2 dargestellten Rotationsmesser umgeformt, wie sich aus der Gleichung
ergibt, in der Aₒ die Kreisringfläche der Ronde 1,ΔA die Kegelmantelfläche A, verringert um die Fläche Aₒ des Schlitzprofils ε und ε̇ = 5 . 10⁻³ s⁻¹ ist.

Die geringe Umformtemperatur spart Energie, gewährleistet eine minimale Verzunderung und verhindert ein schädliches Kornwachstum. Außerdem ergibt sich beim superplastischen Umformen eine höhere Dichte, weil Poren und Risse verschweißen, sowie eine höhere Festigkeit und Zähigkeit. Wegen des Wegfalls einer spanenden Bearbeitung kommt es auch nicht zu Ermüdungsrisse auslösendem Bearbeitungsriefen, wodurch sich die Standzeit eines Werkzeugs um 25 bis 30% erhöht.

Experimentell ergab sich in guter Übereinstimmung mit dem rechnerisch ermittelten Wert eine Umformzeit von 25 s. Rechnet man dazu eine Zustellzeit für das Werkzeug von 35 s hinzu, so ergibt sich je Rotationsmesser eine Fertigungszeit von 60 s, die weit unter der Bearbeitungszeit beim spanenden Bearbeiten eines Rohlings liegt.

Das erfindungsgemäße Verfahren eignet sich zum Herstellen von Schnittglocken und -werkzeugen, Formschneidwerkzeugen, Messern, beispielsweise Scheiben-, Filter- und Tabakmessern mit einer Dicke unter 3 mm, Prägestempeln, Stau- und Druckringen für Extruder, Sinterformpreßwerkzeugen, Fließpreßwerkzeugen und -stempeln, Formwerkzeugen für das Taumelfließpressen und Viellochplatten jeweils aus Kaltarbeitsstählen, zum Herstellen von Profilfräsern, Formdrehstählen und Profilsenkköpfen aus Schnellarbeitsstählen sowie zum Herstellen von Glasblasformwerkzeugen, Profilstangen, Düsen, Laufrädern, Turbinenscheiben und Ventilsitzen aus Stelliten. Es zeichnet sich durch niedrige Umformtemperaturen und einen geringen Kraftbedarf aus. Das feindisperse, äquiaxiale und texturfreie Mikrogefüge gewährleistet gleichbleibende und reproduzierbare mechanische Eigenschaften, insbesondere eine hohe Festigkeit bei ausgezeichneter Duktilität und gutem Ermüdungsverhalten. Die Maßhaltigkeit und Oberflächenbeschaffenheit sind dabei so gut, daß ein Nachbearbeiten nicht erforderlich ist. So liegt die Oberflächenrauhigkeit normalerweise unter 1 µm.

## Patentansprüche

1. Verfahren zum Herstellen von Werkzeugen aus Stahl, bei dem ein pulvermetallurgisch hergestellter Vorkörper warmverdichtet wird, dadurch gekennzeichnet, daß ein Vorkörper aus einem hochlegierten Stahl mit äquiaxialem Gefüge und über 30 Vol.-% karbidischer und/oder boridischer Ausscheidungsphase unterhalb A₁ mit einer zyklischen Alpha/Gamma-Phasenumwandlung oder im austenitischen Zustand warmverformt und dabei auf eine Matrix mit einer Korngröße von 1 bis 3 µm und eine Ausscheidungsphase mit einer Korngröße von 0,2 bis 1,0 µm eingestellt sowie abschließend superplastisch fertiggeformt wird.

2. Verfahren zum Herstellen von Werkzeugen, bei dem ein pulvermetallurgisch hergestellter Vorkörper warmverdichtet wird, dadurch gekennzeichnet, daß ein stellitischer Vorkörper mit äquiaxialem Gefüge und über 30 Vol.-% karbidischer und/oder boridischer Ausscheidungsphase bei 700 bis 1000°C warmverformt und dabei auf eine Matrix mit einer Korngröße von 1 bis 3 µm und einer Ausscheidungsphase mit einer Korngröße von 0,2 bis 1,0 µm eingestellt sowie abschließend superplastisch fertiggeformt wird.

3. Verfahren nach Anspruch 1 oder 2, dadurch gekennzeichnet, daß ein Ausgangsmaterial mit einem äquiaxialen Gefüge superplastisch bis zur Endabmessung geformt wird.

4. Verfahren nach einem oder mehreren der Ansprüche 1 bis 3, dadurch gekennzeichnet, daß pulvermetallurgische Werkzeugstähle und Stellite bei Temperaturen von etwa 0,5 bis 0,7 m superplastisch umgeformt und dann kontinuierlich abgekühlt werden.

5. Verfahren nach Anspruch 4, gekennzeichnet durch eine Verformungstemperatur von 900 bis 650^{o}C.

6. Verfahren nach einem der Ansprüche 1 bis 3, dadurch gekennzeichnet, daß ein stellitisches Ausgangsmaterial während eines kontinuierlichen Abkühlens von 1000^{o}C auf 760^{o}C warmverformt wird.

7. Verfahren nach einem der Ansprüche 4 bis 6, dadurch gekennzeichnet, daß der Verformungsgrad über 30% liegt und die Dehnung einige hundert Prozent beträgt.

8. Verfahren nach einem der Ansprüche 1 bis 3 dadurch gekennzeichnet, daß pulvermetallurgisch hergestellte Werkzeugstähle unterhalb ihrer Umwandlungstemperatur isotherm und superplastisch geformt werden.

9. Verfahren nach Anspruch 8, dadurch gekennzeichnet, daß der Verformungsgrad bis 800% beträgt.

10. Verfahren nach Anspruch 8 oder 9, gekennzeichnet durch ein Korngrenzengleiten und eine dynamische Rekristallisation bei 600 bis 700^{o}C.

11. Verfahren nach einem der Ansprüche 1 bis 10, gekennzeichnet durch eine superplastische Formgebung bei einer Temperatur unterhalb der Temperatur der Sekundärrekristallisation und des Kornwachstums.

12. Verfahren nach einem der Ansprüche 8 bis 11, gekennzeichnet durch eine superplastische Formgebung von Stahllegierungen bei 650 bis 780^{o}C.

13. Verfahren nach Anspruch 11 oder 12, dadurch gekennzeichnet, daß die Umformgeschwindigkeit ε̇ = 10⁻³ bis 10⁻¹s⁻¹ beträgt.

14. Verfahren nach einem oder mehreren der Ansprüche 11 bis 13, dadurch gekennzeichnet, daß der Dehngeschwindigkeitsexponent m=0,4 bis 0,5 beträgt.

15. Verfahren nach einem oder mehreren der Ansprüche 11 bis 13, dadurch gekennzeichnet, daß der Dehngeschwindigkeitsexponent m für Stellite 0,35 bis 0,4 beträgt.

16. Verfahren nach einem oder mehreren der Ansprüche 11 bis 15, dadurch gekennzeichnet, daß die geformten Gegenstände einem Grobkornglühen unterworfen werden.

## Claims

1. A process for producing steel tools in which a powder metallurgically produced starting body is hot consolidated, characterised in that a starting body of a high alloy steel having an equiaxed structure and more than 30% by volume of precipitated carbidic and/or boridic phase is hot worked beneath A₁ with a cyclic alpha/gamma phase transformation or in the austenitic state to bring it to have a matrix with a grain size of 1 to 3 µm and a precipitated phase with a grain size of 0.2 to 1.0 µm and then finish formed superplastically.

2. A process for producing tools in which a powder metallurgically produced starting body is hot consolidated, characterised in that a stellitic starting body having an equiaxed structure and more than 30% by volume of precipitated carbidic and/or boridic phase is hot worked at 700 to 1000°C to give a matrix with a grain size of 1 to 3 µm and a precipitated phase with a grain size of 0.2 to 3 µm, and then finish formed superplastically.

3. A process according to claim 1 or claim 2, characterised in that a starting material with an equiaxed structure is superplastically formed to final size.

4. A process according to one or more of claims 1 to 3, characterised in that powder metallurgical tool steels and stellites are superplastically formed at temperatures of about 0.5 to 0.7 Tm and then continuously cooled.

5. A process according to claim 4, characterised by a working temperature of from 900° to 650 °C.

6. A process according to one of claims 1 to 3, characterised in that a stellitic starting material is hot worked in the course of continuous cooling from 1000° to 760°C.

7. A process according to one of claims 4 to 6, characterised in that the degree of deformation exceeds 30% and the elongation amounts to some hundreds percent.

8. A process according to one of claims 1 to 3, characterised in that powder metallurgically produced tool steels are isothermally and superplastically formed below their transformation temperature.

9. A process according to claim 8, characterised in that the degree of deformation is up to 800%.

10. A process according to claim 8 or claim 9, characterised by grain boundary slip and dynamic recrystallisation at 600 to 700 C.

11. A process according to one of claims 1 to 10, characterised by superplastic shaping at a temperature below the temperature of the secondary recrystallisation and grain growth.

12. A process according to one of claims 8 to 11, characterised by superplastic shaping of alloy steels at 650° to 780°C.

13. A process according to claim 11 or claim 12, characterized in that the rate of deformation ε̇ = 10⁻³ to 10⁻¹s⁻¹.

14. A process according to one or more of claims 11 to 13, characterised in that the elongation rate exponent m = 0.4 to 0.5.

15. A process according to one or more of claims 11 to 13, characterised in that for stellites the elongation rate exponent m = from 0.35 to 0.4.

16. A process according to one or more of claims 11 to 15, characterised in that the shaped article is subjected to grain coarsening annealing.

## Revendications

1. Procédé de fabrication d'outils en acier, dans lequel on comprime à chaud une ébauche préparée par métallurgie des poudres, caractérisé en ce qu'on déforme à chaud une ébauche en acier hautement allié à structure cristalline équiaxiale et comprenant plus de 30 % en volume d'une phase précipitée de carbure et/ou de borure au-dessous de A1 avec une conversion de phase alpha/gamma cyclique ou à l'état austénitique et on établit ainsi une matrice avec une taille de grain de 1 à 3 µm et une phase précipitéc avec une taille de grain de 0,2 à 1,0 µm, et en ce qu'on termine cette ébauche par déformation superplastique.

2. Procédé de fabrication d'outils en acier, dans lequel on comprime à chaud une ébauche préparée par métallurgie des poudres, caractérisé en ce qu'on déforme à chaud une ébauche stellitique à structure cristalline équiaxiale et comprenant plus de 30 % en volume d'une phase précipitée de carbure et/ou de borure à 700 à 1000°C et on établit ainsi une matrice avec une taille de grain de 1 à 3 µm et une phase préclpitée de 0,2 à 1,0 µm, et en ce qu'on termine cette ébauchc par déformation superplastique.

3. Procédé selon l'une ou l'autre des revendications 1 et 2, caractérisé en ce qu'on déforme un matériau de départ présentant une structure cristalline équiaxiale de manière superplastique jusqu'à la taille finale.

4. Procédé selon l'une ou plusieurs des revendications 1 à 3, caractérisée en ce que l'on déforme de manière superplastique des aciers à outils préparés par métallurgie des poudres et des stellites à des températures d'environ 0,5 à 0,7 Tm, puis qu'on les refroidit de manière continue.

5. Procédé selon la revendication 4, caractérisé par une température de déformation de 900 à 650 °C.

6. Procédé selon l'une quelconque des revendications 1 à 3, caractérisé en ce qu'on déforme à chaud un matériau de départ stellitique pendant un refroidissement continu de 1000 °C jusqu'à 760 °C.

7. Procédé selon l'une quelconque des revendications 4 à 6, caractérisé en ce que le taux de déformation est supérieur à 30 % et l'allongement s'élève à quelques centaines de pourcent.

8. Procédé selon l'une quelconque des revendications 1 à 3, caractérisé en ce qu'on déforme de manière isotherme et superplastique des aciers a outils, préparés par métallurgie des poudres, au-dessous de leur température de transition.

9. Procédé selon la revendication 8, caractérisé en ce que le taux de déformation s'élève jusqu'à 800 %.

10. Procédé selon l'une ou l'autre des revendications 8 et 9, caractérisé par un glissement des joints intergranulaires et une recristallisation dynamique à 600 à 700 °C.

11. Procédé selon l'une quelconque des revendications 1 à 10, caractérisé par un formage superplastique à une température au-dessous de la température de recristallisation secondaire et de croissance des grains.

12. Procédé selon l'une quelconque des revendications 8 à 11, caractérisé par un formage superplastique d'alliages d'acier à 650 à 780 °C.

13. Procédé selon l'une ou l'autre des revendications 11 et 12, caractérisé en ce que la vitesse de déformation ε est de 10⁻³ à 10⁻¹s⁻¹.

14. Procédé selon l'une ou plusieurs des revendications 11 à 13, caractérisé en ce que l'exposant m de la vitesse d'allongement est de 0,4 à 0,5.

15. Procédé selon l'une ou plusieurs des revendications 11 à 13, caractérisé en ce que l'exposant m de la vitesse d'allongement pour de la stellite est de 0,35 à 0,4.

16. Procédé selon l'une ou plusieurs des revendications 11 à 15, caractérisé en ce que les articles formés sont soumis à un recuit pour grossissement des grains.
